# EUROPÄISCHE PATENTANMELDUNG

(11) **EP 0 159 667 A2**
(43) Veröffentlichungstag der Anmeldung: **30.10.1985**
(21) Anmeldenummer: 85104689.6
(22) Anmeldetag: 18.04.1985
(51) Int. Cl.: B44D 3/18, B05D 5/02

(54) **Beschichtungsmaterial und mit diesem beschichtete Mal- und Zeichenunterlage**

(30) Priorität: 21.04.1984 DE 3415200
(71) Anmelder: Tscheligi, Zsolt, CH-8498 Gibswil (CH)
(72) Erfinder: Tscheligi, Zsolt, CH-8498 Gibswil (CH)
(74) Vertreter: Rottmann, Maximilian R.

(57) **Zusammenfassung**

Das Beschichtungsmaterial besteht aus einer Mischung, die Flüssigbestandteile, z.B. Kunstharz-Seidenglanzlack, Terpentinöl, Verdünner und Wandmattfarbe, sowie Festbestandteile, z.B. Kreidepulver, Weisspigment und Zinkweiss bzw. farbige Pigmentstoffe enthält.

Eine Mal- und Zeichenunterlage besteht aus einem flächigen Element aus künstlichem oder natürlichem Material und ist vorzugsweise beidseitig mit dem Beschichtungsmaterial versehen, wobei die beiden Seiten z.B. unterschiedliche Farbtönung aufweisen können. Dadurch wird eine Mal- und Zeichenunterlage geschaffen, deren Mal- und Zeichengrund dem Künstler bzw. Studenten die Möglichkeit bietet, eine Vielzahl von Mal- und Zeichentechniken anzuwenden und die wiederholt verwendbar ist.

## Beschreibung

Die vorliegende Erfindung betrifft ein Beschichtungsmaterial für ein flächiges Element sowie eine Mal- und Zeichenunterlage, die mit diesem Beschichtungsmaterial versehen ist.

Um die freie Wählbarkeit der Mal- und Zeichentechnik zu gewährleisten, werden an die den Mal- und Zeichengrund bildende Beschichtung eine Anzahl von Anforderungen gestellt. Zu diesen Anforderungen zählen insbesondere:
- eine unterschiedliche Gradation der Oberflächenstruktur,
- die Möglichkeit, unterschiedliche Mal- oder Zeichentechniken auf der Oberfläche ausführen zu können,
- die Unempfindlichkeit gegen Feuchtigkeitseinflüsse,
- eine gewisse Biegefestigkeit,
- die Wiederverwendbarkeit der Malunterlage für Studienzwecke,
- die Möglichkeit, den Farbton des Mal- und Zeichengrundes frei wählen zu können.

Neben dem gewöhnlichen Zeichenhalbkarton und Zeichenpapier ist eine Mal- und Zeichenunterlage bekannt, die aus einem Graukarton und einer oder mehreren, auf einer Seite aufgebrachten Papierschichten besteht. Ferner ist eine Mal- und Zeichenunterlage bekannt, die aus einem Graukarton und einer auf diesem aufgespannten Leinwand besteht.

Derartig ausgestaltete Mal- und Zeichenunterlagen vermögen aber nur einzelne der eingangs genannten Anforderungen zu erfüllen und sind insbesondere mit den Nachteilen behaftet, dass sie nur einmal verwendet werden können, dass sie sich verbiegen oder verwerfen, wenn mit flüssigen Farben gearbeitet wird und dass sie teuer sind. Die Tatsache, dass die Radierfähigkeit und die Aus- und Abwaschbarkeit solcher Mal- und Zeichenunterlagen kaum gegeben ist, macht sie für viele Mal- und Zeichentechniken nur beschränkt oder überhaupt nicht verwendbar.

Der Erfindung liegt die Aufgabe zugrunde, ein Beschichtungsmaterial zu schaffen, mit dem ein Mal- und Zeichengrund herstellbar ist, der alle eingangs genannten Anforderungen erfüllt.

Erfindungsgemäss wird die gestellte Aufgabe durch die im kennzeichnenden Teil des Patentanspruches 1 angegebenen Merkmale gelöst. Besondere Ausführungsformen und Weiterbildungen des erfindungsgemässen Beschichtungsmaterials sind in den abhängigen Ansprüchen 2 und 3 definiert.

Eine weitere Aufgabe der Erfindung ist darin zu sehen, eine Mal-und Zeichenunterlage zu schaffen, die aus einem flächigen Element und darauf aufgebrachtem, erfindungsgemässem Beschichtungsmaterial besteht und die dem Künstler oder Studenten ein Mittel in die Hand geben soll, das billig und einfach herzustellen ist, gleichzeitig aber höchste Anforderungen erfüllt, indem es für praktisch sämtliche Mal- und Zeichentechniken anwendbar und zudem wiederverwendbar ist.

Eine solche Mal- und Zeichenunterlage zeichnet sich gemäss der Erfindung durch die Merkmale im Kennzeichen des Patentanspruches 4 aus, wobei bevorzugte Ausführungsformen und Weiterbildungen dieser Unterlage in den abhängigen Ansprüchen 5 - 9 definiert sind.

Die Vorteile der erfindungemässen Mal- und Zeichenunterlage sind im wesentlichen darin zu sehen, dass
- die Oberfläche der Mal- und Zeichenunterlage mit einem weichen Gummi radierfähig ist,
- die Oberfläche mit Wasser abwaschbar ist,
- bei Verwendung von Kohlestiften kann das Gezeichnete abgeklopft oder mit einem Lappen abgestaubt bzw. abgewischt werden,
- bei gewissen Maltechniken Teile der Oberfläche mit Terpentin oder Terpentinersatz ausgewaschen werden können,
- Bleistift, Kohlestift und Pastellfarben sowie lasierende Techniken angewendet werden können, und
- die Mal- und Zeichenunterlage wegen der Radierfähigkeit und Abwaschbarkeit mehrere Male von neuem verwendet werden kann.

Bei einer bevorzugten Ausführungsform ist das flächige Element auf beiden Seiten beschichtet. Dies hat den Vorteil, dass die Mal- und Zeichenunterlage verzugsfrei ist und sich bei äusseren wie auch bei maltechnisch bedingten Feuchtigkeitseinflüssen nicht verwerfen kann. Bei einer weiteren Ausführungsform sind die beiden Seiten des flächigen Elementes mit unterschiedlichem Material beschichtet. Dies hat den Vorteil, dass sich dem Künstler die Möglichkeit bietet, bei z.B. verschiedenfarbigen Oberflächen die Wirkung des getönten Untergrundes bei Anwendung von verschiedenen lasierenden Uebermalungen zu studieren.

Im folgenden wird die Erfindung anhand von Ausführungsbeispielen näher erläutert.

### Beispiel 1

Zur Herstellung eines weissen Mal- und Zeichengrundes auf einem flächigen Element werden Flüssig- und Festbestandteile gemäss nachfolgender Tabelle gemischt.

Mit Vorteil wird dabei ein Verhältnis von Flüssig- zu Festbestandteilen zwischen 1.2:1 und 0.8:1, vorzugsweise etwa 1:1 gewählt.

Da die Oberfläche der einzelnen Partikel des Kreidepulvers an sich porös ist, wird diese durch Behandlung mit Fettsäure unter Anwendung von Hitze geschlossen. Dadurch ergibt sich ein im erfindungsgemässen Zusammenhang mit Vorteil zu verwendendes, hydrophobes Kreidepulver, welches in der Flüssigkeit besser dispergierbar ist, ohne Gefahr, dass es verklumpt.

Im vorliegenden Fall geeignet ist ein Kreidepulver mit einer Korngrösse, deren statistischer Mittelwert im Bereich von 1 - 30 Mikron liegt. Im allgemeinen Fall wird man ein Kreidepulver verwenden, dessen durchschnittliche Korngösse etwa 5 - 15 Micron beträgt. Dies ergibt eine mittelrauhe Beschichtung. Die Gradation der Oberflächen der Beschichtung kann aber unter anderem durch die Korngrösse des Kreidepulvers und durch die Wahl des Verhältnisses Kreidepulver/Zinkweiss beeinflusst werden.

Durch Zusatz einer Farbe kann der Farbton des Mal- und Zeichengrundes beeinflusst werden. Zur Erzeugung eines in der Grundfarbe unterschiedlichen Mal- und Zeichengrundes werden anstelle der weissen Wandmattfarbe eine der gewünschten Grundfarbe entsprechende Wandmattfarbe und anstelle von Weisspigment und Zinkweiss farbiges Eisenoxydpulver, Chromoxydpulver, Kobaltoxyd oder Kupferstalozyanin in die Mischung eingebracht. Dies wird im nachfolgenden Ausführungsbeispiel veranschaulicht.

### Beispiel 2

Selbstverständlich gelten die im Zusammenhang mit Beispiel 1 gemachten Bemerkungen bezüglich Gradation der Oberfläche bzw. Korngrösse des Kreidepulvers sinngemäss auch für das Beispiel 2.

Die Mischung wird mittels bekannter Spritzverfahren auf das Trägermaterial aufgebracht. Als Trägermaterial kann Holz, Kunststoff, Papier, Karton oder dgl. verwendet werden, in Form von Platten bzw. Bogen gewünschter Grösse. Insbesondere eignet sich Graukarton, der durch die Beschichtung eine Veredelung erfährt, wodurch dieser zu einer hochwertigen und universell verwendbaren Mal- und Zeichenunterlage wird.

Nach dem Trocknen des Beschichtungsmaterials wird der Randbereich des beschichteten Trägermaterials mit einem schnell trockenenden Material, z.B. einem Nitro-Lack, einem Kunstharzlack, mit Buchbinderleim oder dgl. versiegelt, um das Eindringen von Feuchtigkeit in das Trägermaterial zu verhindern. Zusammen mit einer doppelseitigen Beschichtung trägt diese Massnahme auch dazu bei, dass sich das Trägermaterial nicht verwirft oder verwellt, sodass auch bei mehrmaliger Verwendung stets eine einwandfreie Mal- und Zeichenunterlage zur Verfügung steht.

Es besteht aber auch die Möglichkeit, die Beschichtung auf eine Wand aufzutragen. Insbesondere bei Holz- oder Gipswänden wird so ein allen eingangs genannten Forderungen gerecht werdender Mal-und Zeichengrund geschaffen, der nicht nur für das einmalige Anbringen von Gemälden bzw. Zeichnungen geeignet ist, sondern durch die Abwaschbarkeit (bei Wasserfarben) und die Abwischbarkeit (bei Kohlestiften) öfters wiederverwendet werden kann.

Für eine minimale Deckung des Untergrundes ist eine Beschichtungsdicke von mindestens ca. 0.08 mm erforderlich. Da es denkbar ist, eine bereits beschichtete Fläche nochmals zu beschichten, kann die Gesamtdicke der Beschichtung insgesamt, je nach Verwendungszweck, bis zu 1.5 mm betragen. Im allgemeinen wird aber eine Beschichtungsdicke von 0.1 - 0.5 mm als zweckmässig angesehen.

Wird z.B. ein Träger beschichtet, der mechanischen Beanspruchungen ausgesetzt ist, namentlich ein auf Biegung beanspruchter Kartonträger, empfiehlt es sich, einen oberen Grenzwert der Beschichtungsdicke von ca. 0.1 - 0.3 mm nicht zu überschreiten, um eine Beschädigung der Beschichtung beim Verbiegen, Verdrehen oder dgl. der Mal- und Zeichnungsunterlage auszuschliessen. Dies gilt sinngemäss auch für die maximale Gesamtbeschichtungsdicke bei mehrmaligem Beschichten.

Die Festbestandteile, die vom Flüssigkeitsfilm eingeschlossen sind, treten beim Trocknen der Flüssigkeit aus der Oberfläche hervor. Aus diesem Grund muss eine bestimmte Verhältnisspanne zwischen Flüssig- und Festbestandteilen eingehalten werden. Diese Spanne liegt, wie schon eingangs erwähnt, etwa bei 1.2:1 bis 0.8:1, vorzugsweise etwa bei 1:1. Weitere zu beachtende Parameter sind der Druck und die Düsenöffnung während des Spritzvorganges sowie die Korngrösse des Kreidepulvers. Bei zuviel Flüssigkeit wird die Oberfläche der Beschichtung nach dem Trocknen zu plan, bei zuwenig Flüssigkeit staubt sie nach dem Trocknen.

Aus der Wahl dieser Parameter heraus ergibt sich ein gewisser Spielraum bei der zu erzielenden Gradation (Rauheit) der Oberfläche der Beschichtung. Wenig Festbestandteile, vor allem wenig Kreidepulver, grosser Spritzdruck und eine grosse Düsenöffnung ergeben eine fein gradierte Oberfläche. Nimmt der Anteil der Festbestandteile, vor allem des Kreidepulvers, zu, und wird der Spritzdruck reduziert und die Düsenöffnung verkleinert, entsteht eine verhältnissmässig grobe, rauhere Oberfläche.

## Patentansprüche

1. Beschichtungsmaterial für ein flächiges Element, bestehend aus einer Mischung von mindestens zwei Flüssigbestandteilen und mindestens einem Festbestandteil, dadurch gekennzeichnet, dass die Flüssigbestandteile aus der Gruppe umfassend Kunstharz-Seidenglanzlack, Terpentinöl, Lösungsmittel aus der Familie der aromatischen Erdöldestillate und Wandmattfarbe und die Festbestandteile aus der Gruppe umfassend Kreidepulver, Weisspigment, Zinkweiss, farbiges Eisenoxydpulver, Chromoxydpuler, Kobaltoxyd und Kupferstalozyanin ausgewählt sind, wobei das Mischungsverhältnis Flüssigbestandteile/Festbestandteile zwischen 1.2:1 und 0.8:1, vorzugsweise etwa bei 1:1 liegt.

2. Material nach Anspruch 1, dadurch gekennzeichnet, dass der Mischung ausserdem ein Farbstoff zugesetzt ist.

3. Material nach Anspruch 1, dadurch gekennzeichnet, dass die Wandmattfarbe eine Farbe auf der Basis von Kunstharz, vorzugsweise auf der Basis von Alkydharz und Sojafettsäure ist.

4. Mal- und Zeichenunterlage, bestehend aus einem flächigen Element und dem Beschichtungsmaterial nach einem der Ansprüche 1 - 3, dadurch gekennzeichnet, dass das flächige Element durch eine Platte aus natürlichem oder künstlichem Material gebildet ist, die auf beiden Seiten mit dem Beschichtungsmaterial versehen ist.

5. Unterlage nach Anspruch 4, dadurch gekennzeichnet, dass die beiden Seiten mit unterschiedlichem, insbesondere unterschiedlich gefärbtem Beschichtungsmaterial versehen sind.

6. Unterlage nach Anspruch 4 oder 5, dadurch gekennzeichnet, dass die Platte aus Holz, Papier oder Karton besteht.

7. Unterlage nach einem der Ansprüche 4 bis 6, dadurch gekennzeichnet, dass die Platte im Randbereich eine Versiegelung aufweist.

8. Unterlage nach Anspruch 7, dadurch gekennzeichnet, dass die Versiegelung aus einem schnelltrocknenden, wasserresistenten, Material, insbesondere Nitro- oder Kunstharzlack, Buchbinderleim oder dgl. gebildet ist.

9. Unterlage nach einem der Ansprüche 4 bis 8, dadurch gekennzeichnet, dass die Dicke der Beschichtung mindestens 0.08 mm, vorzugsweise 0.1 - 0.5 mm beträgt.
